# FASCICULE DE BREVET EUROPEEN

(11) **EP 3 527 677 B1**
(45) Date de publication et mention de la délivrance du brevet: **28.06.2023**
(21) Numéro de dépôt: 19166357.4
(22) Date de dépôt: 23.03.2011
(51) Int. Cl.: C21D 9/52, C22C 38/04, C22C 38/02, C21D 1/20, C21D 9/58, C21D 9/64, C21D 8/06, C21D 6/00, C22C 38/00, C22C 38/06, C22C 38/08, C22C 38/12, C22C 38/16, C22C 38/20, C22C 38/22, C22C 38/24, C22C 38/32, C22C 38/40, C22C 38/42, C22C 38/44, C22C 38/46

(54) **FIL DE FORME EN ACIER À HAUTES CARACTÉRISTIQUES MÉCANIQUES RESISTANT À LA FRAGILISATION PAR L'HYDROGÈNE**
FORMDRAHT AUS STAHL MIT HOHEN MECHANISCHEN EIGENSCHAFTEN UND BESTÄNDIGKEIT GEGEN WASSERSTOFF-VERSPRÖDUNG
HYDROGEN-EMBRITTLEMENT-RESISTANT STEEL ROD WITH HIGH MECHANICAL CHARACTERISTICS

(30) Priorité: 31.05.2010 FR 1002286
(43) Date de publication de la demande: 21.08.2019
(62) Demande divisionnaire de: 11719592.5
(73) Titulaire: Arcelormittal Wire France, 01000 Bourg en Bresse (FR)
(72) Inventeur: FOISSEY, Sylvain, 01800 Meximieux (FR); BERTOUT, Christophe, 01440 Viriat (FR); PERROUD, Xavier, 01800 Mollon (FR)
(74) Mandataire: Lavoix

(56) Documents cités:
- EP-A1- 1 063 313
- JP-A- H11 256 274
- JP-A- 2001 271 138
- JP-A- 2004 307 929
- JP-A- 2008 261 027

## Description

La présente invention concerne le domaine de la métallurgie dédiée à l'exploitation pétrolière maritime. Elle a trait plus particulièrement aux fils d'acier utilisables en tant qu'éléments de renfort ou de structure de composants ou d'ouvrages immergés en eau profondes, comme les conduites off shore flexibles.

On sait qu'une exigence première concernant les fils de ce type est, en parallèle avec des caractéristiques mécaniques élevées, une bonne résistance à la fragilisation par l'hydrogène en milieu acide sulfuré, en particulier sous forme de H₂S présent dans les fluides et hydrocarbures transportés.

On rappelle que cette résistance fait l'objet de normes NACE et API, en particulier:
- la norme NACE TM 0284 pour la tenue à la fissuration par l'hydrogène ou "HIC" (Hydrogen Induced Cracking) en eau de mer saturée en H₂S acide;
- la norme NACE TM 0177 pour la tenue à la fissuration sous contraintes par H₂S, ou "SSCC" (Sulfide Stress Corrosion Cracking) en milieu acide. Les fils de forme, dans l'utilisation considérée ici, doivent impérativement y répondre de nos jours face à des conditions d'exploitation de plus en plus difficile (forte profondeur);
- et la norme API 17J (Spécifications for unbonded flexible pipes) pour l'évaluation des tenues HIC et SSCC sur la base d'un test sous contrainte dans un milieu acide.

Ces fils de forme peuvent avoir une section droite ronde, obtenue par simple tréfilage à partir d'un fil machine de plus gros diamètre. Ils peuvent aussi, après tréfilage, laminage, ou tréfilage suivi d'un laminage, avoir une section en méplat, ou profilée en U, en Z, en T, etc. de manière à pouvoir s'emboîter en rives les uns dans les autres ou être agrafés pour former des nappes d'armature articulées.

Aujourd'hui, l'offre dans le domaine des fils d'acier à qualité NACE pour utilisation en off shore se situe principalement dans des nuances d'acier faiblement alliées offrant au final, entre autres après trempe et revenu, autour de 900 MPa de résistance à la rupture (Rm).

Pour fabriquer ces fils de forme, on utilise habituellement, de manière connue, des aciers au carbone-manganèse à 0,15-0,80 % de C (en poids), à structure initiale perlito-ferritique. Classiquement, après mise en forme du fil machine laminé rond initial, on lui applique un traitement thermique de détente approprié pour obtenir la dureté requise. C'est par ce niveau de dureté que l'on respecte les critères nominaux d'usage, par exemple la norme ISO 15156 stipulant que ces nuances d'acier au Mn ont une tenue sous contraintes en milieu H₂S apte à l'usage "fil de forme" retenu ici, si la dureté du fil est inférieure ou égale à 22 HRC.

Cependant, les fils de forme obtenus par les procédés traditionnels ont la réputation d'être difficilement aptes à supporter des conditions d'acidité relativement sévères rencontrées en eaux profondes, celles prévues par la norme NACE TM 0177 avec solution A (pH 2.7 à 4) en l'occurrence, dues à une forte présence d'H₂S dans l'hydrocarbure transporté, et ce d'autant plus si les niveaux de dureté visés sont supérieurs à 28 HRC (plus de 900 MPa).

C'est d'ailleurs sans doute la raison pour laquelle le document PCT/FR91/00328 publié en 1991 décrit un procédé thermomécanique de production d'un fil de forme de structure perlito-ferritique qui titre entre 0,25 et 0,8% de carbone et répond aux normes NACE TM 0177 et TM 0284 avec solution B (pH 4.8 à 5.4), mais au prix d'un revenu final de relaxation des contraintes mécaniques imprimées par l'écrouissage du métal qui rabaisse la résistance mécanique à la rupture (Rm) à 850 MPa environ.

Le document FR-B-2731371 publié en 1996 a trait lui aussi à la réalisation de fils de forme, en acier au carbone, pour le renforcement de conduites flexibles off-shore dont la tenue en milieu acide avec H₂S est recherchée à un niveau élevé à partir des connaissances générales sur l'influence des microstructures de l'acier sur sa résistance à la fragilisation par l'hydrogène. Le fil de forme proposé dans ce document, qui contient de 0,05 à 0,8 % de C et de 0,4 à 1,5 % de Mn, a subi, après mise en forme (tréfilage ou tréfilage-laminage), une trempe suivie d'un revenu au final. La structure métallique obtenue est essentiellement une martensito-bainitique revenue. On obtiendrait ainsi des fils de forme prêts à l'emploi présentant des caractéristiques mécaniques élevées, i.e. une Rm à près de 1050 MPa (donc dans un acier trempé-revenu pour atteindre des niveaux de dureté aussi élevés que 35 HRC, mais industriellement constatée en fait plutôt autour de 820 MPa) et pouvant par conséquent se situer nettement au delà de celles préconisées par la norme ISO 15156, et résistant à des milieux très acides (pH voisin de 3). Il y est précisé, qu'en l'absence de revenu final, on peut obtenir un fil d'une dureté supérieure présentant des caractéristiques mécaniques encore plus élevées, mais dès lors avec une nettement moindre résistance chimique aux milieux acides.

En fait, il se trouve que les caractéristiques de niveau très élevé que présentent de tels fils doivent être satisfaites uniquement dans un nombre limité de cas d'utilisation.

En accord avec la qualité NACE, une tenue conforme à la norme API 17J prémentionnée, avec une pression partielle en H₂S pouvant atteindre 0.1 bar et avec un pH de 3,5 à 5, serait en effet suffisante pour couvrir l'essentiel des besoins effectifs, alors que les fils de forme fabriqués par le procédé selon le document évoqué ci avant ont une tenue disons surqualifiée, car répondant aux exigences élevées des normes TM 0177 et TM 0284 établies avec la solution A ayant un pH de 3 environ.

Par ailleurs, il s'avère que les fils de forme habituels du marché, de structure perlito-ferritique sans traitement thermique final sont la plupart du temps inaptes à satisfaire des exigences NACE, même modérées.

De surcroît, les conduites off shore flexibles étant amenées à devoir servir à des profondeurs d'immersion de plus en plus grandes, une demande s'exprime de fait désormais en faveur d'une résistance encore accrue de quelques centaines de MPa, pour atteindre disons des résistances de l'ordre de 1300 MPa voire davantage, sans dégrader pour autant la qualité NACE, alors que, il faut le rappeler, fragilisation de l'acier par l'hydrogène et caractéristiques mécaniques sont des propriétés opposées: vouloir favoriser l'une, c'est le faire au détriment de l'autre, et vice versa.

En outre, la contrainte du marché est de plus en plus forte sur les prix, ce qui obère corrélativement l'appel habituel aux éléments d'alliage nobles, comme le chrome, le niobium, etc.... ou à des étapes de traitement longues ou multiples et donc coûteuses, surtout si elles doivent être conduites à chaud.

A cet égard, on notera en particulier l'enseignement du JP 59001631 A de 1984 (DATA BASE WPI Week 198407 Thomsom Scientific, London, GB; AN 1984-039733) qui préconise un traitement final de restauration du fil de longue durée, sous forme d'un recuit qui dure plusieurs heures.

De même, le procédé décrit dans EP 1 063 313 A1 impose des taux d'écrouissage du fil très élevés, de près de 85 %, pour parvenir par tréfilage au diamètre final voulu.

On notera encore l'existence de l'EP 1 273 670 sur la fabrication de boulons en acier, mais dont l'enseignement souligne l'avantage que l'on peut attendre sur la tenue à la corrosion sous tension de boulons perlitiques.

Les documents JP H11 256274 A, JP 2001 271138 A, JP 2004 307929 A, et JP 2008 261027 A divulguent des exemples de fils d'acier.

Le document US 5 407 744 divulgue un procédé de fabrication d'un fil d'acier présentant uniquement une résistance Rm entre 850 MPa et 1200 MPa, en l'absence d'ajout de dispersoïdes.

L'invention se propose ici de parvenir à un équilibre optimal entre une nécessaire bonne tenue à la fragilisation humide par l'hydrogène dans les conditions d'usage du fil de forme, et une résistance mécanique accrue de celui-ci, et ce dans le cadre d'une production industrielle qui permettra de proposer le fil sur le marché dans des conditions économiques attractives.

A cet effet, l'invention a pour objet un fil de forme selon la revendication 1.

Le fil de forme peut également comprendre les caractéristiques de la revendication 2.

Est également décrit un fil de forme en acier au carbone faiblement allié à hautes caractéristiques mécaniques et résistant à la fragilisation à l'hydrogène, fil de forme destiné à être utilisé dans le secteur de l'exploitation pétrolière off shore, caractérisé en ce qu'il présente la composition chimique suivante, exprimée en pourcentages pondéraux de la masse totale, $0,75 < C % < 0,95$et $0,30 < Mn % < 0,85$
avec Cr ≤ 0,4%; V ≤ 0,16%; Si ≤ 1,40% et de préférence ≥ 0,15%;
et éventuellement pas plus de 0,06% d'AI, pas plus de 0,1% de Ni, et pas plus de 0,1% de Cu, le reste étant du fer et les inévitables impuretés venant de l'élaboration du métal à l'état liquide,
et en ce que, à partir d'un fil machine, laminé à chaud dans son domaine austénitique au dessus de 900°C puis refroidi à la température ambiante, et présentant alors un diamètre de 5 à 30 mm environ, le fil de forme est obtenu en soumettant ledit fil machine de départ d'abord à un traitement thermomécanique selon deux étapes successives et ordonnées, à savoir une trempe isotherme (classiquement un patentage au plomb) qui lui confère une microstructure perlitique homogène, suivie par une opération de transformation mécanique à froid (tréfilage, ou tréfilage + laminage) menée avec un taux d'écrouissage global compris entre 50 et 80% maximum environ (et, si possible, de préférence autour de 60%) pour donner au fil sa forme définitive, et en ce que le fil de forme ainsi obtenu est alors soumis à un traitement thermique de restauration de courte durée (de moins d'une minute de préférence) mené en dessous de la température Ac1 de l'acier qui le constitue (de préférence entre 410 et 710°C), lui conférant les caractéristiques mécaniques désirées.

L'invention, qui vient d'être définie ci avant, se fonde sur le triptique: "nuance d'acier -traitement -application" et peut être vue comme une optimisation des connaissances acquises par le demandeur dans le domaine de la métallurgie des fils d'acier destinés à être utilisés en mer profonde.

Plus explicitement, ce triptique se détaille comme suit:
- une nuance d'acier simplifiée, à savoir un acier au carbone (au moins 0,75%) et au manganèse, qui s'inscrit donc en opposition avec les teneurs en carbone bien plus basses couramment retenues, et sans ajout d'éléments trempant, mais de préférence alliée avec des éléments dispersoïdes, comme le vanadium et le chrome, pour obtenir une distribution homogène de fins carbures dans toute la matrice métallique;
- cette nuance est produite à partir d'un fil machine laminé à chaud puis refroidi à l'ambiante (donc de structure ferrito-perlitique ordinaire venue de l'austénite du laminage à chaud), mais dont le diamètre (entre 5 et 30 mm environ) est réduit par rapport à la pratique habituelle. Cette disposition autorisera sa transformation en fil de forme final prêt à l'emploi par des opérations de mise en forme mécanique douce, c'est à dire sans un écrouissage trop marqué à coeur qui pourrait créer des zones d'hétérogénéité, étant précisé que c'est, bien entendu, à l'opérateur chargé du procédé de fabrication d'ajuster les paramètres de fonctionnement (réglages des paramètres opérationnels, choix des filières et des cannelures des cylindres de laminage) pour limiter les écrouissages locaux à coeur du fil.

La microstructure à créer par la trempe isotherme est la perlite. Etant aisée à obtenir industriellement, la perlite assurera une structure métallurgique la plus homogène possible dans toute la masse du fil obtenu et sera apte à subir les déformations appliquées par tréfilage et/ou laminage
- ce fil est un fil de forme, plat, méplat ou profilé, destiné à l'exploitation pétrolière "off shore" pour constituer du fil d'armage, de frette ou de voûte entrant dans la structure des pipe-lines et autres conduites flexibles. Comme on le sait, les fils de forme en acier évoluent dans les pipe-lines entre deux couches de polymères extrudés, dans une zone appelée "annulaire". Les conditions physicochimiques prévalentes dans cette zone, lors de l'utilisation du flexible, sont aujourd'hui mieux connues. Elles dépendent de la nature de l'effluent dans le flexible (hydrocarbures liquides ou gazeux) et de la structure des différentes couches du flexible. En particulier, le pH est plus élevé qu'on ne le pensait dans les années 1990/2000 (plutôt en moyenne autour de 5,5 que de 4).

L'invention trouve ainsi sa cause première dans la découverte de ces nouvelles conditions moins drastiques à satisfaire dans la zone de l'annulaire, qui autorisent l'utilisation de fils de forme à plus haute résistance mécanique.

Autrement dit, la qualité NACE d'aujourd'hui peut s'exprimer tout à fait valablement au travers de résultats d'essais moins sévères que ceux prévus par la norme API (le demandeur a donc dû adapter les conditions de tests par rapport à la norme API, notamment le pH, pour s'adapter à la demande). Par exemple, la qualité NACE pourra être reconnue à un fil d'acier ayant résisté sans casse ni fissuration interne pendant un mois sous une contrainte continue de 90% du Re dans une solution aqueuse ayant un pH entre 5 et 6,5 et soumise au barbotage d'un gaz contenant du C0₂ et quelques millibars de H₂S.

L'invention sera bien comprise et d'autres aspects et avantages apparaîtront plus clairement au vu de la description qui suit, donnée à titre d'exemple.

Le tableau l, donné en dernière page de cette description, présente sept exemples de compositions chimiques de nuances, que l'on repère dans la première colonne par une nomenclature interne au déposant.

On va considérer maintenant dans le détail un exemple de composition, non couverte par l'invention, pris dans la nuance d'acier référencée C88 (avant-dernière ligne du tableau I), dont les composants présents répondent aux teneurs pondérales précises suivantes: C: 0,861%, Mn: 0,644%, P: 0,012%, S: 0,003%, Si: 0,303%, Al: 0,47%, Ni: 0,015%, Cr: 0,032%, Cu: 0,006%, Mo: 0,003%, et V:0,065%.

A partir d'un fil machine rond de 12 mm de diamètre, de cette composition, on réalise un fil final prêt à l'emploi de forme méplate de 9 mm x 4 mm selon les opérations successives suivantes.

On indique au préalable que, en accord avec l'invention, on ne dépassera pas 30 mm de diamètre pour le fil machine de départ pris à froid, ce afin de ne pas être amené à corroyer le coeur du fil de façon marquée lors du tréfilage ultérieur mené avec un taux de corroyage global ne dépassant pas 80% pour atteindre le diamètre final voulu du fil de forme prêt à l'emploi.

Le fil machine est un fil d'acier laminé à chaud, i.e. dans son domaine austénitique (classiquement au dessus de 900°C) que l'on refroidit ensuite rapidement dans la chaude de laminage avant de l'enrouler en bobine pour finir de se refroidir jusqu'à la température ambiante sur une aire de stockage en attente de livraison à la clientèle.

Une fois livré au transformateur, ce fil machine de départ, que l'on déroule de sa bobine, subit d'abord, depuis la température ambiante, une trempe isotherme. Classiquement, il s'agira d'un patentage à température constante autour de 520-600°C par passage dans un bain de plomb fondu, avant refroidissement. Ce patentage confère au fil d'acier une microstructure perlitique, avec des traces possibles de ferrite, mais sans bainite, ni martensite, et qu'il conservera jusqu'à la fin.

Le fil est ensuite tréfilé (rond ou déjà méplat) de manière "douce", c'est à dire, comme déjà évoqué ci dessus, de façon à limiter au maximum le niveau de contraintes à coeur que lui conférera le corroyage du métal. La raison à cela est qu'il convient de limiter l'endommagement de la microstructure à coeur, endommagement qui créerait des sites favorables à une accumulation préférentielle de l'hydrogène. Le fil pourra subir alors un laminage à froid de mise aux cotes finales, étant précisé que le taux d'écrouissage global (tréfilage+laminage) se situera entre 50 et 80% maxi, et, si possible de préférence autour de 60%.

Le fil intermédiaire ainsi obtenu présente une Rm de 1900 MPa environ.

Il reste à l'adoucir pour faciliter sa mise en forme ultérieure et lui conférer ses propriétés de résistance à la fragilisation par l'hydrogène, quelque peu altérées par l'écrouissage. A cet effet, un simple traitement thermique final de restauration rapide, donc à une température en dessous de sa valeur d'Ac1 (i.e. entre 410 et 710 °C pour l'ensemble de la gamme de nuances d'acier utilisées) et en moins d'une minute, lui conférera Rm final souhaité, dont la valeur exacte dépendra bien entendu des conditions opératoires de ce traitement de restauration.

A cet égard, le tableau Il ci après donne les caractéristiques mécaniques finales obtenues pour un fil de forme ayant subi un traitement thermique rapide de restauration sous les conditions opératoires suivantes, repérées par les lignes A à E : séjour d'une durée de 5 secondes, à une température inférieure à la température Ac1 de la nuance d'acier considérée et donnée dans la deuxième colonne du tableau, avant refroidissement brutal à l'eau.

Les autres colonnes indiquent respectivement la limite à la rupture moyenne Rm, la limite élastique moyenne Re, le taux moyen d'allongement à rupture A% du fil traité résultant des opérations thermomécaniques appliquées, et le ratio Re/Rm.

On notera, comme on pouvait s'y attendre que le Rm, comme le Re, décroissent régulièrement lorsque la température de restauration augmente (lignes allant de A à E). Le ratio Re/Rm reste constant et le taux d'allongement A% croît dans le même sens.

**Tab. II**

| | Temp. de restauration (°C) | Rm moy. (MPa) | Re moy. (MPa) | A% moy. | Re/Rm |
|---|---|---|---|---|---|
| A | 410 | 1920 | 1730 | 9,6 | 0,90 |
| B | 500 | 1760 | 1530 | 9,7 | 0,86 |
| C | 600 | 1550 | 1360 | 11,0 | 0,87 |
| D | 635 | 1480 | 1280 | 12,0 | 0,86 |
| E | 675 | 1380 | 1190 | 11,6 | 0,86 |

Les tests NACE, selon le type HIC (Hydrogen Induced Cracking) et SSC (Sulfide Stress Cracking), ont été menés sur chacun des fils obtenus après ces traitements de restauration différents Les données et résultats sont consignés dans le tableau III ci après.

On voit que tous les échantillons analysés répondent positivement aux tests: après contrôle aux ultra-sons, on n'observe pas de fissurations internes de type blisters, qui traduiraient une fragilisation par corrosion à l'hydrogène.

**Tab. III**

| | **Rm (en MPa)** | **Type test NACE** | **Durée (en jours)** | **H₂S %** | **pH** | **Contrainte appliquée en SSC** | **Résultats aux US** |
|---|---|---|---|---|---|---|---|
| **A** | 1920 | HIC + SSC | 30 | 0,1 | 5,8 | 90% Re | RAS |
| **B** | 1760 | HIC + SSC | 30 | 0,1 | 5,8 | 90% Re | RAS |
| **C** | 1550 | HIC + SSC | 30 | 0,22 | 5,6 | 90% Re | RAS |
| **D** | 1480 | HIC + SSC | 30 | 0,22 | 5,6 | 90% Re | RAS |
| **E** | 1380 | HIC + SSC | 30 | 0,22 | 5,6 | 90% Re | RAS |

Il va de soi que l'invention ne saurait se limiter aux exemples décrits, mais qu'elle s'étend à de multiples variantes et équivalents dans la mesure où est respectée sa définition qu'en donnent les revendications jointes.

## Revendications

1. Fil de forme en acier au carbone faiblement allié à hautes caractéristiques mécaniques et résistant à la fragilisation à l'hydrogène, fil de forme destiné à être utilisé comme constituant de conduites flexibles pour le secteur de l'exploitation pétrolière off shore, **caractérisé en ce qu'**il présente la composition chimique suivante, exprimée en pourcentages pondéraux de la masse totale, $0,15 \leq Si % \leq 0,30 ;$ $0,02 \leq Al % \leq 0,06 ;$ $P % \leq 0,02 ;$ $S % \leq 0,02 ;$ $Cr % \leq 0,10 ;$ $Mo % \leq 0,02 ;$ $N 2 % \leq 0,007 ;$
et 0,75 ≤ C % ≤ 0,80 ; 0,50 ≤ Mn % ≤ 0,70 ; Ni% ≤ 0,08 ; et Cu% ≤ 0,08 ;
ou 0,80 ≤ C% ≤ 0,85 ; 0,50 ≤ Mn % ≤ 0,70 ; Ni% ≤ 0,08 ; et Cu% ≤ 0,10 ;
ou encore 0,82 ≤ C% ≤ 0,88 ; 0,65 ≤ Mn % ≤ 0,85 ; Ni% ≤ 0,10 ; et Cu% ≤ 0,10 ;
le reste étant du fer et les inévitables impuretés venant de l'élaboration du métal à l'état liquide;
**en ce que** le fil de forme a une microstructure perlitique homogène ;
et **en ce que** le fil de forme a une résistance à la rupture (Rm) d'au moins 1300 MPa.

2. Fil de forme selon la revendication 1, dans lequel le fil de forme est apte à résister sans casse ni fissuration interne pendant un mois sous contrainte continue de 90% de la limité d'élasticité (Re) dans une solution aqueuse ayant un pH entre 5 et 6,5 et soumise au barbotage d'un gaz contenant du CO₂ et entre 0,1% et 0,22% de H₂S.

## Patentansprüche

1. - Formdraht aus niedrig legiertem Kohlenstoffstahl mit hohen mechanischen Eigenschaften und Beständigkeit gegen Wasserstoffversprödung, wobei der Formdraht zur Verwendung als Bestandteil von flexiblen Leitungen für den Offshore-Ölfördersektor bestimmt ist, **dadurch gekennzeichnet, dass** er die folgende chemische Zusammensetzung, ausgedrückt in Gewichtsprozent der Gesamtmasse, aufweist $0,15 \leq Si % \leq 0,30 ;$ $0,02 \leq Al % \leq 0,06 ;$ $P % \leq 0,02 ;$ $S % \leq 0,02 ;$ $Cr % \leq 0,10 ;$ $Mo % \leq 0,02 ;$ $N 2 % \leq 0,007 ;$
und 0,75 ≤ C % ≤ 0,80 ; 0,50 ≤ Mn % ≤ 0,70 ; Ni % ≤ 0,08 ; und Cu % ≤ 0,08 ;
oder 0,80 ≤ C % ≤ 0,85 ; 0,50 ≤ Mn % ≤ 0,70 ; Ni % ≤ 0,08 ; und Cu% ≤ 0,10 ;
oder aber 0,82 ≤ C % ≤ 0,88 ; 0,65 ≤ Mn % ≤ 0,85 ; Ni % ≤ 0,10 ; und Cu % ≤ 0,10 ;
der Rest Eisen ist und die unvermeidlichen Verunreinigungen von der Verarbeitung des Metalls in flüssigem Zustand herrühren;
dass das Formdraht eine homogene perlitische Mikrostruktur aufweist
und dass der Formdraht eine Reißfestigkeit (Rm) von mindestens 1300 MPa aufweist.

2. - Formdraht nach Anspruch 1, wobei der Formdraht geeignet ist, einen Monat unter kontinuierlicher Spannung von 90 % der Elastizitätsgrenze (Re) in einer wässrigen Lösung mit einem pH zwischen 5 und 6,5, die einem Durchblasen mit einem Gas ausgesetzt ist, das CO₂ und zwischen 0,1 % und 0,22 % H₂S enthält, ohne Bruch oder innere Rissbildung zu widerstehen.

## Claims

1. - Low-alloyed carbon steel wire with high mechanical properties and resistance to hydrogen embrittlement, for use as a component of flexible pipes for the offshore oil industry, **characterised in that** it has the following chemical composition, expressed in percentages by weight of the total mass, $0.15 \leq Si % \leq 0.30 ;$ $0.02 \leq Al % \leq 0.06 ;$ $P % \leq 0.02 ;$ $S % \leq 0.02 ;$ $Cr % \leq 0.10 ;$ $Mo % \leq 0.02 ;$ $N 2 % \leq 0.007 ;$
and 0.75 ≤ C % ≤ 0.80; 0.50 ≤ Mn % ≤ 0.70; Ni% ≤ 0.08; and Cu% ≤ 0.08;
or 0.80 ≤ C% ≤ 0.85; 0.50 ≤ Mn% ≤ 0.70; Ni% ≤ 0.08; and Cu% ≤ 0.10;
or 0.82 ≤ C% ≤ 0.88; 0.65 ≤ Mn% ≤ 0.85; Ni% ≤ 0.10; and Cu% ≤ 0.10;
the remainder being iron and the inevitable impurities from the production of the metal in the liquid state;
**in that** the shaped wire has a homogeneous pearlitic microstructure;
and **in that** the form wire has a breaking strength (Rm) of at least 1300 MPa.

2. - A shaped wire according to claim 1, wherein the shaped wire is capable of withstanding without breakage or internal cracking for one month under continuous stress of 90% of the yield strength (Re) in an aqueous solution having a pH between 5 and 6.5 and subjected to bubbling of a gas containing CO2 and between 0.1% and 0.22% H₂S.
